# DEMANDE DE BREVET EUROPEEN

(11) **EP 0 591 052 A1**
(43) Date de publication de la demande: **06.04.1994**
(21) Numéro de dépôt: 93402380.5
(22) Date de dépôt: 29.09.1993
(51) Int. Cl.: C21B 7/12

(54) **Procédé d'injection d'une masse de bouchage dans un trou de coulée d'un réacteur métallurgique, tel qu'un haut fourneau**

(30) Priorité: 30.09.1992 FR 9211782
(71) Demandeur: TERRES REFRACTAIRES DU BOULONNAIS, F-62152 Neufchatel-Hardelot (FR); SOLLAC, F-92800 Puteaux (FR)
(72) Inventeur: Bouttement, Jean-Luc, F-59140 Dunkerque (FR); Farda, Henri, F-62360 Condettes (FR); Graber, Harold, F-59630 Broukerque (FR); Menuge, Jacques, F-62830 Verlinct Hun (FR)
(74) Mandataire: Martin, Jean-Paul

(57) **Abrégé**

Suivant ce procédé, on injecte une première masse de bouchage primaire (4), mélangée à un liant, ayant une composition et des caractéristiques physico-chimiques déterminées, et on laisse cette masse primaire se solidifier thermiquement; après cuisson de cette masse, on y perfore un trou (8) d'une longueur déterminée en réalisant ainsi un dégazage, et on y injecte une deuxième masse de bouchage, dite masse secondaire de composition et de caractèristiques physico-chimiques appropriées, mélangée à un liant, plus fluide que la masse primaire et à vitesse de durcissement inférieure à celle de cette dernière, afin que cette masse secondaire puisse diffuser dans des fissures de la masse primaire avant d'être solidifiée. La masse secondaire renforce les zones de la masse primaire fragilisées par la microfissuration, et permet ainsi de retrouver une longueur de trou de coulée convenable.

## Description

La présente invention a pour objet un procédé d'injection d'une masse de bouchage dans un trou de coulée d'un réacteur métallurgique, tel qu'un haut-fourneau, entre deux coulées consécutives d'utilisation.

Comme on le sait, les trous de coulée de réacteurs métallurgiques tels que les hauts fourneaux doivent être bouchés entre deux coulées consécutives. Le trou de coulée d'un haut fourneau est délimité par des blocs réfractaires de carbone, dont l'entrée s'élargit progressivement par l'intérieur du haut-fourneau durant la vie de ce dernier. Pour procéder au bouchage du trou de coulée, il est connu d'y injecter une masse de caractéristiques physico-chimiques et de plasticité déterminées.

On connaît différents types de masses de bouchage, de compositions variables en éléments minéraux, associés à des liants hydrocarbonés.

Durant les périodes d'inter-coulées, les matières volatiles contenues dans la masse de bouchage, en se rassemblant, provoquent la formation de fissures et de poches de gaz dans la masse. De plus, la fissuration des blocs réfractaires autour du trou de coulée provoque la circulation de liquides dans les fissures, et ces liquides s'infiltrent dans la masse de bouchage en provoquant en outre une érosion de sa face intérieure au haut-fourneau. Les infiltrations de fonte liquide dans les fissures viennent progressivement remplir les poches de gaz, ce qui favorise le décollement du "champignon" extérieur de la masse de bouchage.

Il en résulte, lors de la reprise du trou de coulée, qu'on ne peut plus, pratiquement, dépasser l'emplacement de la fonte qui a rempli les poches de gaz, ce qui entraîne une réduction importante de la longueur du trou de coulée, par exemple de 3m à 2,20m. De ce fait, la source froide est rapprochée de la source chaude, ce qui accélère la dégradation de l'ensemble réfractaire.

En définitive, les procédés de bouchage mis en oeuvre jusqu'à présent présentent de nombreux inconvénients d'exploitation, notamment les suivants : fragilisation de la masse par fissuration, formation de poches de gaz ultérieurement remplies de métal liquide, solidification de la masse avant bouchage complet du trou de coulée, manque d'homogénéité de l'ensemble réfractaire en raison des fissures dans les blocs carbonés, raccourcissement du trou de coulée, crachements pendant la coulée du métal liquide en raison des fissures dans les blocs réfractaires (flammes de gaz), détérioration de la face extérieure du "placard" formé par l'ensemble réfractaire.

L'invention a donc pour but de proposer un procédé de bouchage du trou de coulée grâce auquel les inconvénients ci-dessus sont pratiquement éliminés.

Suivant l'invention, le procédé d'injection d'une masse de bouchage dans un trou de coulée d'un réacteur métallurgique est caractérisé par la succession des étapes suivantes :
a) on injecte une première masse de bouchage primaire, mélangée à un liant, ayant une composition et des caractéristiques physico-chimiques déterminées, et on laisse cette masse primaire se solidifier thermiquement;
b) après cuisson de cette masse primaire, on y perfore un trou d'une longueur déterminée en réalisant ainsi un dégazage, et on y injecte une deuxième masse de bouchage, dite masse secondaire de composition et de caractères physico-chimiques appropriés, mélangée à un liant, plus fluide que la masse primaire et à vitesse de cuisson inférieure à celle de cette dernière, afin que cette masse secondaire puisse diffuser dans des fissures de la masse primaire avant d'être solidifiée.

Grâce à sa grande fluidité, la masse secondaire diffuse à travers les fissures de l'ensemble monolithique constitué par la masse primaire solidifiée, et stoppe ainsi la fissuration en cours de développement dans cette masse primaire et dans le "champignon" extérieur du trou de coulée. Il en résulte que l'usure de la masse de bouchage est pratiquement limitée à sa face extérieure.

Suivant une variante du procédé conforme à l'invention, après diffusion et solidification de la masse secondaire, on perce à nouveau un trou de même longueur que le précédent dans celle-ci, et on y injecte une nouvelle quantité de masse secondaire afin de le boucher.

Cette étape supplémentaire assure une plus grande sécurité du bouchage du trou de coulée.

D'autres particularités et avantages de l'invention apparaîtront au cours de la description qui va suivre faite en référence au dessin annexé, d'une forme de réalisation du procédé conforme à l'invention donnée à titre d'exemple non limitatif.

La figure unique est une vue mi-coupe verticale mi-élévation avec arrachements, de la paroi d'un réacteur métallurgique environnant son trou de coulée et de la masse de bouchage de celui-ci.

Le réacteur métallurgique, tel qu'un haut fourneau, dont une paroi 1 délimitant son trou de coulée 2 est partiellement représentée au dessin, comporte un ensemble de blocs réfractaires 3 juxtaposés autour du trou de coulée 2.

Entre deux coulées d'utilisation du réacteur, le trou 2 est normalement bouché par une masse 4 qui se termine, du côté intérieur au réacteur, par une partie élargie 5 appelée "champignon" remplissant l'extrémité 2a évasée du trou 2.

Suivant l'état de la technique antérieure à l'invention, des fissures telles que 6 apparaissent dans la masse de bouchage 4 et spécialement dans son champignon 5. Les fissures 6 aboutissent à des poches de gaz tels que 7, formées durant la solidification de la masse de bouchage 4, et qui sont remplies progressivement de métal liquide (fonte dans le cas d'un haut-fourneau), ainsi que cela a été expliqué précédemment.

Suivant l'invention, on procède à l'injection dans le trou de coulée 2 de la masse de bouchage 4 comme suit:
a) on injecte une première masse de bouchage primaire, ayant une composition chimique et des caractéristiques physico-chimiques déterminées, adaptées aux conditions de marche du haut-fourneau. Cette masse primaire est mélangée intimement à un liant organique approprié choisi parmi les résines phénoliques, les goudrons, les huiles pétrolières ou végétables par exemple une résine phénolique, et on la laisse se solidifier thermiquement.
L'analyse chimique de la masse dite primaire sur produit calciné a par exemple la composition pondérale générale suivante :

| | |
|---|---|
| Al₂O₃ | 8 à 65% |
| SiO₂ + Si₃N₄ | 8 à 62% |
| SiC | 5 à 35% |
| Fe₂O₃ | 0,1 à 5% |
| MgO | 0,1 à 4,5% |

et plus précisément la composition suivante : le reste étant constitué par des éléments résiduels.

| MASSE DE BOUCHAGE PRIMAIRE | |
|---|---|
| Constituant de base | BAUXITE |
| Nature de liaison | ORGANIQUE |
| Dimension maximum des grains en mm | 3 |
| Masse volumique apparente en kg/m³ | 2210 |

| PROPRIETES PHYSIQUES : mesurées sur éprouvettes cylindriques ⌀ 50x50 EN VALEUR MOYENNES | |
|---|---|
| Après cuisson à ... °C | 800 |
| Masse volumique apparente Kg/m³ | 1930 |
| Résistance à la compression MPa | 5,4 |
| Porosité ouverte % | 32 |

Cette masse primaire de bouchage possède un coefficient de plasticité adapté aux conditions d'utilisation et à la puissance des "boucheuses".
Au cours de sa solidification, les matières volatiles de cette masse de bouchage primaire se rassemblent pour former des poches de gaz telles que 7, après avoir cheminé dans la masse par des microfissures telles que 6.
b) Après cuisson de la masse primaire, on y perfore un trou 8 d'une longueur déterminée, depuis l'extérieur du réacteur, jusqu'à une poche de gaz 7, ce qui provoque le dégazage de celle-ci.

On injecte alors dans le trou 8 une deuxième masse de bouchage, dite masse secondaire, dont la composition chimique et les caractères physico-chimiques sont ceux mentionnés dans le Tableau 2 ci-dessous, dans les limites approximatives des fourchettes mentionnées dans ce tableau.

L'analyse chimique de la masse dite secondaire sur produit calciné a la composition pondérale générale suivante :

| | |
|---|---|
| Al₂O₃ | 35 à 65% |
| SiO₂ + Si₃N₄ | 20 à 40% |
| SiC | 0,1 à 30% |
| Fe₂O₃ | 0,2 à 4,5% |
| MgO | 0,1 à 3,5% |

de préférence

| | |
|---|---|
| Al₂O₃ | 40 à 58% |
| SiO₂ + Si₃N₄ | 20 à 35% |
| SiC | 0,1 à 30% |
| Fe₂O₃ | 0,2 à 4,5% |
| MgO | 0,1 à 3,5% |

et par exemple

| | |
|---|---|
| Al₂O₃ | 52% |
| SiO₂ + Si₃N₄ | 29% |
| SiC | 16% |
| Fe₂O₃ | 2,6% |
| MgO | 0,2% |

| PROPRIETES PHYSIQUES : mesurées sur éprouvettes cylindriques ⌀ 50x50 EN VALEURS MOYENNES | |
|---|---|
| Après cuisson à ..........°C | 800 |
| Masse volumique apparente Kg/m³ | 1750 |
| Résistance à la compression MPa | 2,8 |
| Porosité ouverte % | 38,5 |

La masse secondaire comporte plus de 95% de grains dont la taille est inférieure à 500 µm. Ces grains sont mélangés à un ou plusieurs liants organiques dont la quantité représente plus de 10% du poids du mélange total, liant dont le résidu après cokéfaction selon, par exemple, la norme ASTM D 2416 est supérieur à 5%. Cette plus fine granulométrie confère à la masse secondaire une fluidité plus grande que celle de la masse primaire; cette fluidité est caractérisée par un indice d'ouvrabilité supérieur à 20% à 20°C mesuré selon, par exemple, la norme ASTM C181. La masse secondaire a une vitesse de cuisson inférieure à celle de la masse primaire, à travers laquelle elle diffuse en s'infiltrant dans les fissures en cours de formation et de développement dans la masse primaire 4 et dans son champignon 5, jusqu'à sa solidification complète. L'ensemble des fissures est alors rempli et le gaz chassé de celles-ci.

En d'autres termes, l'injection d'une masse secondaire plus fluide que la masse primaire renforce les zones de celle-ci fragilisées par la microfissuration, la masse secondaire ayant le temps de s'infiltrer dans les microfissures de la masse primaire grâce à sa faible vitesse de durcissement et à sa plus grande fluidité.

De ce fait, la masse de bouchage n'est plus dégradée par des fissures, et le champignon 5, qui ne subit plus de dégradation dans sa masse, reste par conséquent en place, seule sa face extérieure subissant encore une érosion.

Après injection de la masse secondaire, le bouchage du trou de coulée 2 est en principe terminé. Toutefois par sécurité il est possible de procéder à un nouveau perçage d'un trou 8, sur la même longueur que le précédent, et d'injecter à nouveau une quantité appropriée de masse secondaire, qui complète si nécessaire l'action de la masse secondaire précédente.

## Revendications

1. Procédé d'injection d'une masse de bouchage dans un trou de coulée d'un réacteur métallurgique tel qu'un haut-fourneau, entre deux coulées consécutives pour l'utilisation de ce dernier, caractérisé par la succession des étapes suivantes :
a) on injecte une première masse (4) de bouchage primaire, mélangée à un liant, ayant une composition et des caractéristiques physico-chimiques déterminées, et on laisse cette masse primaire se solidifier thermiquement;
b) après cuisson de cette masse primaire, on y perfore un trou (8) d'une longueur déterminée en réalisant ainsi un dégazage, et on y injecte une deuxième masse de bouchage, dite masse secondaire de composition et de caractères physico-chimiques appropriés, mélangée à un liant, plus fluide que la masse primaire et à vitesse de durcissement inférieure à celle de cette dernière, afin que cette masse secondaire puisse diffuser dans des fissures de la masse primaire avant d'être solidifiée.

2. Procédé selon la revendication 1, caractérisé en ce que, après diffusion et cuisson de la masse secondaire, on perce à nouveau dans celle-ci un trou de même longueur que le précédent (8), et on y injecte une nouvelle quantité de masse secondaire afin de le boucher.

3. Masse de bouchage primaire mise en oeuvre dans le procédé selon les revendications 1 ou 2, caractérisé en ce qu'elle a la composition ci-dessous :
| | |
|---|---|
| Al₂O₃ | 8 à 65% |
| SiO₂ + Si₃N₄ | 8 à 62% |
| SiC | 5 à 35% |
| Fe₂O₃ | 0,1 à 5% |
| MgO | 0,1 à 4,5% |
le reste étant constitué par des éléments résiduels.

4. Masse de bouchage secondaire mise en oeuvre dans le procédé selon les revendications 1 ou 2, caractérisée en ce qu'elle comporte des grains dont la majorité à une taille inférieure à 500 µm, qui sont mélangés à un ou plusieurs liants organiques dont le résidu après cokefaction est supérieur à 5%.

5. Masse de bouchage secondaire selon la revendication 4, caractérisée en ce que les liants sont des liants organiques tels que des résines phénoliques, des goudrons, des huiles pétrolières ou végétales.

6. Masse de bouchage secondaire selon la revendication 5, caractérisée en ce qu'elle présente une fluidité supérieure à celle de la masse primaire se traduisant par un indice d'ouvrabilité supérieur à 20% à 20°C.

7. Masse de bouchage secondaire selon la revendication 6, caractérisé en ce qu'elle a la composition générale suivante :
| | |
|---|---|
| Al₂O₃ | 35 à 65% |
| SiO₂ + Si₃N₄ | 20 à 40% |
| SiC | 0,1 à 30% |
| Fe₂O₃ | 0,2 à 4,5% |
| MgO | 0,1 à 3,5% |
le reste étant constitué par des éléments résiduels.

8. Masse de bouchage secondaire selon la revendication 7, caractérisée en ce que sa composition est la suivante :
| | |
|---|---|
| Al₂O₃ | 40 à 58% |
| SiO₂ + Si₃N₄ | 20 à 35% |
| SiC | 0,1 à 30% |
| Fe₂O₃ | 0,2 à 4,5% |
| MgO | 0,1 à 3,5% |
le reste étant constitué par des éléments résiduels.

9. Masse de bouchage du trou de coulée d'un réacteur métallurgique, obtenue par le procédé selon l'une quelconque des revendications 1 à 8.
